# EUROPÄISCHE PATENTANMELDUNG

(11) **EP 4 610 378 A1**
(43) Veröffentlichungstag der Anmeldung: **03.09.2025**
(21) Anmeldenummer: 24160285.3
(22) Anmeldetag: 28.02.2024
(51) Int. Cl.: C22C 38/00, C22C 38/02, C22C 38/04, C22C 38/06, C22C 38/42, C22C 38/44, C22C 38/46, C22C 38/48, C22C 38/50, C22C 38/58, C21D 8/02

(54) **STAHL UND VERFAHREN ZUR HERSTELLUNG SOWIE EIN VERFAHREN ZUR VERARBEITUNG DES STAHLS**

(71) Anmelder: Aktiengesellschaft der Dillinger Hüttenwerke, 66763 Dillingen/Saar (DE)
(72) Erfinder: Scholl, Sebastian, 66636 Hasborn (DE); Schütz, Jürgen, 66763 Dillingen (DE); Lenhard, Sébastien, 57480 Remeling (FR)
(74) Vertreter: Patentanwälte Bernhardt / Wolff Partnerschaft mbB

(57) **Zusammenfassung**

Die Erfindung betrifft einen Stahl, insbesondere vorliegend als Stahlblech, der folgende Zusammensetzung aufweist: 0,02 - 0,1 Gew.-% Kohlenstoff; 0,01 - 0,1 Gew.-% Silizium; 0,60 - 2,00 Gew.-% Mangan; > 0 und ≤ 0,01 Gew.-% Aluminium; 0,01 - 0,30 Gew.-% Kupfer; 0,01 - 0,60 Gew.-% Nickel; 0,01 - 0,30 Gew.-% Chrom; 0,005 - 0,050 Gew.-% Niob; 0,005 - 0,050 Gew.-% Titan; 0,0005 - 0,0050 Gew.-% Schwefel; 0,001-0,005 Gew.-% Kalzium; ≤ 0,0050 Gew.-% Sauerstoff; ≤ 0,010 Gew.-% Stickstoff; ≤ 0,02 Gew.-% Phosphor; 0 - 0,0050 Gew.-% Magnesium; 0 - 0,0060 Gew.-%; Vanadium; 0-0,15 Gew.-% Molybdän
Rest: Eisen und herstellungsbedingte Verunreinigungen. Die Erfindung betrifft ferner ein Verfahren zur Herstellung sowie ein Verfahren zur Verarbeitung des Stahls.

## Beschreibung

Die Erfindung betrifft einen Stahl, insbesondere vorliegend als Stahlblech, der sich zur Verarbeitung mittels Schweißens, insbesondere Hochenergieschweißens, eignet und ein Verfahren zur Herstellung sowie ein Verfahren zur Verarbeitung des Stahls.

Bei durch Benutzung bekannten derartigen Stählen werden durch Energieeintrag beim Schweißen in einem Wärmeeinflussbereich des Schweißens die mechanischen Eigenschaften verschlechtert, insbesondere wird die Zähigkeit erheblich reduziert. Oftmals können bereits bei einem Energieeintrag von 2 - 5 kJ/mm Anforderungen an mechanische Eigenschaften, die üblicherweise an solche Stähle gestellten werden, nicht erreicht werden.

Der Erfindung liegt die Aufgabe zugrunde, einen Stahl der eingangs genannten Art zu schaffen, der nach Verarbeitung mittels Schweißen, insbesondere Hochenergieschweißen, ausreichend gute mechanische Eigenschaften aufweist.

Erfindungsgemäß wird diese Aufgabe durch einen Stahl folgender Zusammensetzung gelöst:
0,02 - 0,1 Gew.-% C,
0,01 - 0,1 Gew.-% Si,
0,60 - 2,00 Gew.-% Mn,
> 0 und ≤ 0,01 Gew.-% Al,
0,01 - 0,30 Gew.-% Cu,
0,01 - 0,60 Gew.-% Ni,
0,01 - 0,30 Gew.-% Cr,
0,005 - 0,050 Gew.-% Nb,
0,005 - 0,050 Gew.-% Ti,
0,0005 - 0,0050 Gew.-% S,
0,0002 - 0,0050 Gew.-% Ca,
0,0005 - 0,0050 Gew.-% O,
≤ 0,010 Gew.-% N,
≤ 0,02 Gew.-% P,
0 - 0,0050 Gew.-% Mg
0 - 0,0060 Gew.-% V
0 - 0,15 Gew.-% Mo
Rest: Fe und herstellungsbedingte Verunreinigungen.

Der erfindungsgemäße Stahl weist bis zu einem Energieeintrag von mehr als 20 kJ/mm eine vergleichsweise große Zähigkeit, insbesondere Kerbschlagzähigkeit, auf. Es hat sich ferner gezeigt, dass der Stahl nach dem Schweißen dank seiner chemischen und mikrostrukturellen Beschaffenheit in einem Wärmeeinflussbereich des Schweißens, d.h. in einem Bereich, in dem sich das Schweißen auf die mechanischen Eigenschaften des Stahls auswirkt, auch bei hohem Wärmeeintrag im Vergleich zu bekannten Stählen eine vergleichsweise geringe Anzahl von Martensit/Austenit-Bestandteilen und eine vergleichsweise kleine Austenitkorngröße aufweist. Vorteile mechanischer Eigenschaften des Stahls zeigen sich zwar schon ab einem Energieeintrag von > 2 kJ/mm, insbesondere > 3,5 kJ/mm. Als besonders vorteilhaft hat sich der Stahl zur Verarbeitung unter Energieeinträgen > 5 KJ/mm, insbesondere > 8 KJ/mm, besonders bevorzugt > 10 KJ/mm erwiesen.

Der Stahl ist zweckmäßigerweise ein mikrolegierter, mittels eines thermomechanischen Walzens hergestellter Stahl, insbesondere vorliegend als Stahlblech, üblicherweise bezeichnet als "TM-Stahl".

In einer Ausgestaltung der Erfindung weist der Stahl nach Bearbeitung mittels Schweißens mit einem Energieeintrag von 3,5 bis 30 kJ/mm, vorzugsweise mit einem Energieeintrag von 3,5 bis 25 kJ/mm, eine Kerbschlagarbeit von mindestens 75 J, vorzugsweise mindestens 100 J auf.

Zweckmäßigerweise weist der Stahl nach Bearbeitung mittels Schweißens mit einem Energieeintrag von 3,5 bis 7 kJ/mm, eine Kerbschlagarbeit von mindestens 150 J, vorzugsweise mindestens 190 J, auf.

Vorzugsweise weist der Stahl nach Bearbeitung mittels Schweißens mit einem Energieeintrag von 7 bis 15 kJ/mm, eine Kerbschlagarbeit von mindestens 100 J, vorzugsweise mindestens 130 J, auf.

In einer besonders bevorzugten Ausführungsform der Erfindung weist der Stahl nach Bearbeitung mittels Schweißens mit einem Energieeintrag von 15 bis 25 kJ/mm, vorzugsweise von 15 bis 30 kJ/mm, eine Kerbschlagarbeit von mindestens 75 J, vorzugsweise mindestens 100 J, auf.

Sämtliche oben angegebenen Werte der Kerbschlagarbeiten der Stähle, die mittels Schweißens bearbeitet worden sind, beziehen sich auf eine Ermittlung an einer beim Schweißen gebildeten Schmelzlinie der Schweißnaht mittels Kerbschlagbiegeversuch nach Charpy bei - 40 °C, insbesondere gemäß der Norm DIN EN ISO 148-1:2017. Sie sind vorzugsweise jeweilig ein Mittelwert von Ergebnissen aus mindestens je 3 der Kerbschlagbiegeversuche.

In einer besonders bevorzugten Ausführungsform der Erfindung wird die Schweißung, die zur Ermittlung der oben angegebenen Kerbschlagarbeiten vorgesehen wird, längs zur Walzrichtung ausgerichtet und bei einer Vorwärmtemperatur von 125 °C bis 250 °C durchgeführt. Zweckmäßigerweise wird die Nahtform als HV-Naht mit Steilflanke vorgesehen. Die Probenrichtung ist vorzugsweise quer zur Walzrichtung. Als Probenpositionen sind bevorzugt Blechoberseite, Blechmitte oder Blechunterseite vorgesehen.

Zweckmäßigerweise erfolgt eine Unterpulverschweißung, vorstellbar wäre allerdings auch ein anderes Schweißverfahren anzuwenden. Insbesondere erfolgt die Schweißung gemäß der Norm DIN EN 10225-1:2019, wobei vorliegend abweichend von der Norm auch ein Energieeintrag > 5 kJ/mm² vorgesehen sein kann.

Der Energieeintrag wird zweckmäßigerweise mittels der Formel $Q = \frac{k ⋅ U ⋅ I}{v} ⋅ {10}^{- 3}$ berechnet werden, wobei
Q = Wärmeeinbringen [kJ/mm]
k = thermischer Wirkungsgrad,
U = angelegte Lichtbogenspannung [V],
I = Schweißstrom [A],
v = Schweißgeschwindigkeit [mm/s]

In einer weiteren Ausgestaltung der Erfindung weist der Stahl nach Behandlung mittels physikalischer Schweißsimulation der Grobkornzone mit einem Energieeintrag von 3,5 bis 30 kJ/mm eine Kerbschlagarbeit von mindestens 75 J, vorzugsweise mindestens 100 J, auf.

Zweckmäßigerweise weist der Stahl nach Behandlung mittels physikalischer Schweißsimulation der Grobkornzone mit einem Energieeintrag von 3,5 bis 7 kJ/mm in eine Kerbschlagarbeit von mindestens 150 J, vorzugsweise mindestens 190 J, auf. Vorzugsweise weist der Stahl nach Behandlung mittels physikalischer Schweißsimulation der Grobkornzone mit einem Energieeintrag von 7 bis 15 kJ/mm eine Kerbschlagarbeit von mindestens 100 J, vorzugsweise mindestens 130 J, auf.

In einer besonders bevorzugten Ausführungsform der Erfindung weist der Stahl nach Behandlung mittels physikalischer Schweißsimulation der Grobkornzone mit einem Energieeintrag von 15 bis 30 kJ/mm, eine Kerbschlagarbeit von mindestens 75 J, vorzugsweise mindestens 100 J, auf.

Sämtliche oben angegebenen Werte der Kerbschlagarbeiten der Stähle, die mittels physikalischer Schweißsimulation der Grobkornzone behandelt worden sind, beziehen sich auf eine Ermittlung mittels Kerbschlagbiegeversuch nach Charpy bei - 40 °C oder bei - 20 °C insbesondere gemäß der Norm DIN EN ISO 148-1 :2017, wobei vorzugsweise eine Ermittlung bei - 40 °C für eine Schweißsimulation mit lediglich einem einzigen Zyklus, eine Ermittlung bei - 20 °C aber für eine Schweißsimulation mit zwei Zyklen durchgeführt wird.

Zweckmäßigerweise ist für die Schweißsimulation ein Tₘₐₓ = 1350 °C vorgesehen. Bei Durchführung von zwei Zyklen erfolgt der zweite Zyklus bei einem Tₘₐₓ von 750 bis 775 °C vorzugsweise von 775 °C. Die Schweißsimulation mit lediglich einem einzigen Zyklus dient zur Schweißsimulation der Grobkornzone, die Schweißsimulation mit zwei Zyklen zur Schweißsimulation der Grobkornzone überlagert mit der interkritischen Zone.

Die Kerbschlagarbeiten sind vorzugsweise jeweilig ein Mittelwert von Ergebnissen aus mindestens je 3 der Kerbschlagbiegeversuche.

In einer Ausführungsform der Erfindung beziehen sich die oben angegebenen Werte der Energieeinträge auf eine Behandlung mittels physikalischer Schweißsimulation der Grobkornzone durch Umrechnung des gewünschten Energieeintrags in eine t8/5-Zeit. Dazu werden die folgenden beiden Formeln berechnet und der höhere Wert als t8/5-Zeit genutzt, um die gewünschte Energie einzutragen:
3D-Wärmeleitung: ${t}_{8 / 5} = \left(6700-5⋅{T}_{V}\right) ⋅ Q ⋅ \left(\frac{1}{500 - {T}_{V}}-\frac{1}{800 - {T}_{V}}\right) ⋅ {F}_{3}$
2D-Wärmeleitung: ${t}_{8 / 5} = \left(4300-4,3⋅{T}_{V}\right) ⋅ {10}^{5} ⋅ \frac{{Q}^{2}}{{d}^{2}} ⋅ \left({\left(\frac{1}{500 - {T}_{V}}\right)}^{2}-{\left(\frac{1}{800 - {T}_{V}}\right)}^{2}\right) ⋅ {F}_{2} ,$
wobei
Tv = Vorwärmtemperatur [°C],
F₃, F₂ = Nahtfaktor bei drei- bzw- zweidimensionaler Wärmeableitung,
d = Blechdicke

Die oben genannten Formeln (1), (2) und 3 sind in der technischen Regel SEW 088:2017-10 (SEW 088 Beiblatt 1:2017-10; SEW 088 Beiblatt 2:2017-10 Schweißgeeignete un- und niedriglegierte Stähle - Empfehlungen für die Verarbeitung, besonders für das Schmelzschweißen) genannt.

Die dem jeweiligen Schweißprozess entsprechende Temperaturführung wurde mit der Berechnungsmethode nach Hannerz ermittelt:
Hannerz's Gleichung: $T - {T}_{0} = \sqrt{\frac{A}{300 ∗ B ∗ t}} ∗ exp \left(-\frac{A}{600 ∗ e ∗ B ∗ {\left({T}_{max}-{T}_{0}\right)}^{2} ∗ t}\right) ,$ wobei
*A* = t_{8/5} ∗ (500 - *T*₀)²(800 - *T*₀)²,
*B* = 1300 - 2*T*₀,
*Tₘₐₓ* = Spitzentemperatur (°C),
*T₀* = Ausgangstemperatur (°C),
e = Eulerzahl
t_{8/5} = Abkühldauer von 800 °C auf 500 °C (s)

### (Quelle: Hannerz, N.E., "Idealized thermal cycle forweld heat affected zone simulation of steel", Perdue Thermal Physical Property Handbook)

Zur Vermeidung einer Bildung von versprödend wirkenden Martensit/Austenit-Bestandteilen ist der Stahl mit einem vergleichsweise geringen Gehalt an Silizium und Aluminium versehen.

Silizium ist in einem derartigen Gehalt vorgesehen, dass Sauerstoff trotz des geringen Aluminiumgehalts und einer damit einhergehenden vergleichsweise geringen Al-Desoxidation ausreichend durch das Silizium abgebunden wird (Si-Desoxidation). Der genannte Mindestgehalt von 0,01 Gew.-% Silizium ist zur Erzielung einer ausreichenden Si-Desoxidation erforderlich. Alternativ oder ergänzend dazu könnte eine Mg-, eine Ca- oder eine Ti- Desoxidation vorgesehen sein.

Da das Aluminium und das Silizium im Ferrit eine hohe Löslichkeit aufweisen, wird der Kohlenstoff bei der Phasenumwandlung verstärkt aus dem Ferrit in den Austenit verdrängt und die Triebkraft für eine Zementit-Ausscheidung erheblich reduziert. Restaustenit wird dank des erhöhten Kohlenstoffgehalt indirekt stabilisiert. Zur Vermeidung von Martensit/Austenit-Bestandteilen wird in dem erfindungsgemäßen Stahl ein Maximalgehalt von 0,01 Gew.-% Aluminium und von 0,10 Gew.-% Silizium vorgesehen.

Niob dient in dem Stahl insbesondere zur Vermeidung von Rekristallisation bei geringer Walztemperatur durch Solute Drag und/oder verformungsinduzierte Ausscheidungen. Der vorgesehene Mindestgehalt von 0,005 Gew.-% Niob ist vorgesehen, damit sich NbC für verformungsinduzierte Ausscheidungen bildet. Zur Vermeidung von groben Primärausscheidungen weist die Legierung maximal 0,050 Gew.-% Niob auf.

Titan führt zur Bildung hochtemperaturstabiler Ausscheidungen, die beim Schweißen selbst hohen Temperaturen widerstehen und temperaturbedingtes Wachstum von Austenitkörnern in dem Wärmeeinflussbereich hemmen ("Pinning"). Es werden zweckmäßigerweise maximal 0,050 Gew.-% Titan vorgesehen, um grobe Primärausscheidungen zu verhindern. Die Zusammensetzung weist mindestens 0,005 Gew.-% Titan auf, um eine Bildung von komplexen Partikeln zu fördern und für eine ausreichende Stickstoff-Abbindung zu sorgen, insbesondere zur Vermeidung von Alterungseffekten. Vorteilhaft hält der erfindungsgemäße Stahl auch dank des Gehalts an Titan die Norm EN 10025-4 ein, welche bei einem geringen Aluminiumgehalt andere Stickstoff abbindende Legierungselemente vorsieht.

In der erfindungsgemäßen Legierung sind mindestens 0,02 Gew.-% Kohlenstoff und mindestens 0,60 Gew.-%, vorzugsweise mindestens 1 Gew.-%, Mangan vorgesehen, damit der Stahl eine erforderliche Mindestfestigkeit erreicht. Der Stahl weist höchstens 0,1 Gew.-%, vorzugsweise höchstens 0,05 Gew.-%, Kohlenstoff auf, um die Ausbildung von Hartphasenbereichen zu vermeiden.

Mangan ist in einem Maximalgehalt von 2,00 Gew.-%, vorzugsweise 1,70 Gew.-%, vorgesehen, um eine austenitstabilisierende Wirkung zu unterbinden und die Bildung von Martensit/Austenit-Bestandteilen zu vermeiden.

Die Mindestgehalte von 0,01 Gew.-% Kupfer, 0,01 Gew.-% Nickel und 0,01 Gew.-% Chrom sind zur Mischristallverfestigung vorgesehen.

Der Maximalgehalt von 0,3 Gew.-%, vorzugsweise von 0,1 Gew.-%, Kupfer sowie 0,6 Gew.-% Nickel, vorzugsweise 0,4 Gew.-% Nickel, besonders bevorzugt 0,2 Gew.-% Nickel, trägt zur Reduzierung der Austenitstabilisierung und damit zur Vermeidung von Martensit/Austenit-Bestandteilen bei.

Chrom wird in dem Stahl in einem Maximalgehalt von 0,30 Gew.-%, bevorzugt 0,10 Gew.-%, vorgesehen, um die Bildung von Cr-Karbiden zu vermeiden, die versprödend wirken.

Die Mindestgehalte von 0,0005 Gew.-%, vorzugsweise von 0,001 Gew.-%, Schwefel, von 0,0002 Gew.-% Kalzium und 0,0005 Gew.-% Sauerstoff sind zur Bildung von komplexen Partikeln vorgesehen.

Die Maximalgehalte von 0,0050 Gew.-%, vorzugsweise von 0,0040 Gew.-%, Schwefel und von 0,0050 Gew.-% Sauerstoff sind zur Einhaltung eines erforderlichen Reinheitsgrads vorgesehen. Der vorgesehene Maximalsauerstoffgehalt dient ferner der Vergießbarkeit.

Kalzium ist in einem Maximalgehalt von 0,0050 Gew.-% vorgesehen, da es sich nach Abbindung des Titans und des Sauerstoffs nachteilig auf die mechanischen Eigenschaften auswirkt.

Durch einen Maximalgehalt von Stickstoff von 0,010 Gew.-% werden Alterungseffekte vermieden.

Phosphor wird mit höchstens 0,02 Gew.-% vorgesehen, um Korngrenzenbruch, insbesondere Anlassversprödung, zu vermeiden.

Magnesium kann zur Herbeiführung der obengenannten Mg-Desoxidation vorgesehen werden. Der Maximalgehalt von 0,0050 Gew.-% Mg ist vorgesehen, um die Bildung von versprödend wirkenden Magnesiumoxid-Partikeln zu vermeiden.

Als Mikrolegierungselement kann der Stahl Vanadium enthalten. Zur Vermeidung einer Bildung von groben Primärausscheidungen ist ein Maximalgehalt von 0,0060 Gew.-% V vorgesehen.

Zur Mischkristallverfestigung kann Molybdän vorgesehen werden. Es wird ein Maximalgehalt von 0,15 Gew.-% Mo vorgesehen, um die Bildung von versprödenden Karbiden zu vermeiden.

In einer Ausführungsform der Erfindung weist der Stahl eine, vorzugsweise feinkörnige, bainitische Gefügestruktur auf, vorzugsweise mit einer mittleren Korngröße von < 15 µm, vorzugsweise < 14 µm, und/oder einem Anteil von Großwinkelkorngrenzen > 50 %, vorzugsweise > 60 %. Die angegebenen Korngrößen sind zweckmäßigerweise mittels REM-EBSD (Rückstreuelektronenbeugung im Rasterelektronenmikroskop) bestimmte Korngrößen, wobei sich der Wert vorzugsweise auf den Mittelwert der flächengewichteten Verteilung des kreisäquivalenten Durchmessers bei einem Toleranzwinkel von 5 ° bezieht.

Der Stahl weist vorzugsweise nichtmetallische Einschlüsse auf, die CaTiOs-Verbindungen und Al₂O₃-, MgO- und/oder MnS-Bestandteile umfassen. Die Einschlüsse umfassen Agglomerate, in welchen die Al₂O₃-, MgO- und/oder MnS-Bestandteile in eine Matrix aus der CaTiOs-Verbindung eingelagert sind. Die Ermittlung der Bestandteile der Einschlüsse erfolgt zweckmäßigerweise mittels REM-EDX (energiedispersive Röntgenspektroskopie im Rasterelektronenmikroskop).

Die Einschlüsse liegen zweckmäßigerweise in einer Partikelgröße von 0,5 - 5 µm vor. Dank der Agglomerate ist die Anzahl an nichtmetallischen Einschlüssen im Größenbereich von 0,5 bis 2 µm, die aus den Al₂O₃-, MgO- und MnS-Bestandteilen gebildet sind und nicht in die Agglomerate aus der CaTiOs-Verbindung eingelagert sind, erheblich reduziert und in wenigen größeren Einschlüssen mit Größen von 2 bis 5 µm abgebunden, die durch die Agglomerate aus der CaTiOs-Verbindung gebildet sind.

In einer besonders bevorzugten Ausführungsform der Erfindung ist das Verhältnis der Dichte von Partikeln aus nichtmetallischen Einschlüssen einer Größe von 0,5 bis 2 µm zur Dichte von Partikeln aus nichtmetallischen Einschlüssen einer Größe von 2 bis 5 µm kleiner als 5, vorzugsweise kleiner als 3.

Zweckmäßigerweise liegt der Stahl als gegossenes und vorzugsweise gewalztes Halbzeug, vorzugsweise als Bramme oder als Blech vor.

In einer besonders bevorzugten Ausführungsform der Erfindung ist der Stahl ein Schweiß-Konstruktionsstahl, insbesondere ein Stahlbau- und/oder Offshore-Konstruktionsstahl, besonders bevorzugt einer Windkraftenergieanlage. Vorzugsweise ist er Teil eines Fundaments einer Offshore-Windanlagen oder einer Bohrinsel. Zweckmäßigerweise wird der Stahl in einer Schweißkonstruktion, insbesondere einer Stahlbau- und/oder Offshore-Konstruktion, bevorzugt in einer Windkraftenergieanlage angewendet.

Das genannte Verfahren zur Herstellung des Stahls ist gekennzeichnet durch eine Verfahrensführung, bei der eine Si-Desoxidation erfolgt. Der Stahl wird zweckmäßigerweise im Stranggussverfahren abgegossen. Ein dadurch gebildetes Halbzeug, insbesondere eine Bramme, wird vorzugsweise thermomechanisch gewalzt.

In einer Ausführungsform der Erfindung wird abgegossen derart, dass das Halbzeug, insbesondere die Bramme, mit einer Dicke von 300 - 600 mm, vorzugsweise von 450 - 550 mm, gebildet wird. Vorzugsweise wird das Halbzeug, insbesondere die Bramme, mit einer Länge von 1000 - 5200 mm, besonders bevorzugt von 2000- 4500 mm, gebildet.

Zweckmäßigerweise wird das Halbzeug, insbesondere die Bramme, in einem Ofen auf eine Temperatur wiedererwärmt, die größer als die NbC-Löslichkeitstemperatur ist. Vorzugsweise wird auf eine Temperatur zwischen 1100 und 1250 °C, bevorzugt zwischen 1150 und 1200 °C, wiedererwärmt.

In einer Ausgestaltung der Erfindung wird das gebildete Halbzeug, insbesondere die Bramme, in zumindest zwei Walzphasen thermomechanisch gewalzt, wobei der Umformgrad nach der ersten Walzphase vorzugsweise > 0,20, besonders bevorzugt > 0,25, beträgt.

Eine Walzendtemperatur beträgt zweckmäßigerweise 750 bis 850 °C.

Vorzugsweise wird auf eine Enddicke von 60 bis 200 mm, vorzugsweise 65 bis 150 mm, besonders bevorzugt 70 bis 120 mm, gewalzt.

Nach dem Walzen erfolgt in einer Ausführungsform der Erfindung eine beschleunigte Abkühlung mit einer Abkühlrate von mindesten 2 K/s. Zweckmäßigerweise wird mit der Abkühlrate auf eine Temperatur von höchstens 600 °C, ggf. bis zu Raumtemperatur, abgekühlt.

In einer Ausgestaltung der Erfindung wird das gebildete Halbzeug, insbesondere ein aus der Bramme gewalztes Blech, geschweißt und behält dabei vorzugsweise eine ausreichend große Kerbschlagzähigkeit, insbesondere die obgenannten Werte der Kerbschlagarbeiten. Zweckmäßigerweise wird mit einem Energieeintrag von bis zu 30 kJ/mm geschweißt, vorzugsweise einem Energieeintrag > 3,5 kJ/mm, vorzugsweise > 7 kJ/mm, besonders bevorzugt einem Energieeintrag > 15 kJ/mm. Erfindungsgemäß eignet sich das gebildete Halbzeug besonders gut sogar zum Schweißen mit einem Energieeintrag von > 20 kJ/mm, insbesondere > 25 kJ/mm.

Die Erfindung wird nachfolgend anhand von Ausführungsbeispielen und der beigefügten Tabellen näher erläutert.

Tabelle 1 zeigt die Zusammensetzung erfindungsgemäßer Stähle A, B, C und D. Die Stähle E, F und G weisen eine herkömmliche Zusammensetzung auf und dienen als Referenz. Die Zusammensetzungen sind in Gew.-% angegeben.

In Tabelle 2 sind die Walzparameter genannt, mit denen die Stähle hergestellt worden sind.

Mechanische Eigenschaften der hergestellten Bleche, nämlich Ergebnisse von Zugversuchen, Härtemessungen, Kerbschlagbiegeversuchen sowie zur Bruchmechanik (Crack Tip Opening Displacement, CTOD) sind in Tabelle 3 dargestellt.

Zur Prüfung der Stähle sind an Stahlblechen, die ein Dicke von 80 mm aufweisen, Auftragsschweißungen durchgeführt worden. Eine Unterpulverschweißen-Schweißmaschine ("UP-Schweißmaschine"), mit der die Realschweißungen (Auftrags- und Mehrlagenschweißungen) durchgeführt worden sind, ist aus mehreren Komponenten zusammengesetzt, nämlich ein UniWeld Geräteträger mit Subarc-5 Steuerung als Up Doppelkopf Schweißanlage mit den Stromquellen 1x OERLIKON TRE1004 AC und 1×SAF Starmatic 1000DC.

Die Schweißungen wurden mit der Elektrode OE SD3 und dem Pulver OP 121TT (beides von LincolnElectric) durchgeführt.

Tabelle 4 zeigt Ergebnisse einer Kerbschlagprüfung nach Charpy gemäß DIN EN ISO 148-1, die als Standardprüfung mittels Pendelschlagwerk zur Ermittlung der Kerbschlagarbeit erfolgt ist.

Die Kerbschlagprüfung wurde an einer Blechoberfläche an einer Schmelzlinie einer Schweißnaht einer Auftragsschweißung jeweilig bei - 40 °C unter unterschiedlichen Energieeinträgen durchgeführt, die in kJ/mm angegeben sind.

Der Energieeintrag ist mittels der oben genannten Formel 1 bestimmt worden. Beim Unterpulver-Schweißen bspw. beträgt der thermische Wirkungsgrad k = 1.

Für die Bleche aus Schmelze A, hergestellt nach Walztafel 2, und für diejenigen aus Schmelze E, hergestellt nach Walztafel 9, sind mehrere 1-lagige Auftragsschweißungen unter den verschiedenen in der Tabelle 4 genannten Energieeinträgen vorgenommen worden. Es sind drei Messungen vorgenommen worden, deren jeweilige Einzelwerte angegeben sind, und es ist der Mittelwert aus den jeweiligen Einzelwerten genannt.

Die Ergebnisse zeigen, dass die Kerbschlagenergien des geschweißten Blechs, das aus der erfindungsgemäßen Schmelze A gebildet worden ist, deutlich höher sind als diejenigen des Blechs aus der Referenzschmelze E. Die Differenzen der Kerbschlagenergien zwischen dem Blech aus dem erfindungsgemäßen Stahl im Vergleich zu denjenigen aus dem Referenzstahl vergrößern sich mit steigendem Energieeintrag beim Schweißen.

Tabelle 5 zeigt Ergebnisse von Kerbschlagbiegeversuchen an Blechen mit realen Mehrlagenschweißungen mit einem Energieeintrag von 5 kJ/mm entlang einer bei den Mehrlagenschweißungen gebildeten Schmelznaht in der Blechmitte bei - 80 °C. An einem Blech, das aus der erfindungsgemäßen Schmelze A gemäß der Walztafel 2 sowie an einem Blech der Referenzschmelze G, das gemäß der Walztafel 10 hergestellt worden ist, sind Kerbschlagbiegeversuche durchgeführt worden. Die Kerbschlagenergien, die für das Blech, das aus dem erfindungsgemäßen Stahl hergestellt worden ist, sind deutlich höher als diejenigen des Bleches aus dem Referenzstahl.

Tabelle 5 zeigt ferner Ergebnisse von Kerbschlagbiegeversuchen an Blechen mit realen Mehrlagenschweißungen mit einem Energieeintrag von 7 kJ/mm entlang einer bei den Mehrlagenschweißungen gebildeten Schmelznaht in der Blechmitte bei - 80°C. An einem Blech, das aus der erfindungsgemäßen Schmelze B gemäß der Walztafel 5 sowie an einem Blech der Referenzschmelze F, das gemäß der Walztafel 10 hergestellt worden ist, sind Kerbschlagbiegeversuche durchgeführt worden. Auch bei einem Energieeintrag von 7 kJ/mm zeigt sich, dass die Kerbschlagenergien, die für das Blech, das aus dem erfindungsgemäßen Stahl hergestellt worden ist, deutlich höher sind als diejenigen des Bleches aus dem Referenzstahl.

Weitere Kerbschlagenergien wurden mittels einer nachfolgend erläuterten physikalischen Schweißsimulation der Grobkornzone bestimmt.

Zur Durchführung der Kerbschlagprüfung nach Charpy gemäß der Norm DIN EN ISO 148-1 an einem durch eine physikalische Schweißsimulation behandelten Material wurde zunächst jeweils ein Probenrohling mit einer Länge von mindestens 55 mm in Querrichtung des Blechs und einer Querschnittsfläche von 10 mm x 10 mm (Walzrichtung x Normalenrichtung) aus der Lage ¼-Blechdicke des Untersuchungsmaterials entnommen. Die Schweißsimulationen erfolgten mit einem Warmumformsimulator Gleeble 3800 und der Software QuickSim 2 (Version 2.5.8011.33152). Zur Vorbereitung wurde bei diesen Kerbschlagrohlingen

(Normalprobe ohne Kerbe) an einer Seitenfläche im Abstand von 27,5 mm von der Stirnfläche ein Thermoelementpaar mittels Punktschweißverfahren angebracht. Die derart präparierten Proben wurden in den Warmumformsimulator eingesetzt und mit minimaler Spannung zwischen den dazu vorgesehenen Kupferstempeln eingeklemmt und an der Position des Thermoelements zentriert. Während des Versuchs erfolgte über diese Stempel der zum Widerstandsheizen notwendige Stromfluss und die Regelung über die angeschweißten Thermoelemente.

Die dem jeweiligen Schweißprozess entsprechende Temperaturführung wurde mit der oben genannten integrierten Berechnungsmethode nach Hannerz (Formel 4) ermittelt.

Als Inputparameter wurden für Tₘₐₓ = 1350 °C (zweiter Zyklus 775 °C oder 750°C), T₀ = 100 °C und *t*_{8/5} = 40 s, 60 s, 200 s, 300 s oder 500 s (wenn zweiter Zyklus mit Tₘₐₓ < 800 °C, dann entsprechend anteilig) gewählt. Die Regelung beim Abkühlen erfolgte mindestens bis zu einer Temperatur von 350 °C. Nach der Schweißsimulation wurden die Thermoelemente entfernt, an dieser Stelle eine 2 mm tiefe V-Kerbe eingebracht und die Länge der Proben gegebenenfalls auf 55 mm gekürzt.

Schließlich erfolgte die Standardprüfung der schweißsimulierten Proben mittels Pendelschlagwerk zur Ermittlung der Kerbschlagarbeit.

Die unten angegebenen Werte der Energieeinträge beziehen sich auf eine Behandlung mittels physikalischer Schweißsimulation der Grobkornzone durch Umrechnung des gewünschten Energieeintrags in eine t8/5-Zeit anhand der oben wiedergegebenen Formeln 2 und 3.

Als Vorwärmtemperatur Tv wird zweckmäßigerweise 200 °C angenommen und ein Nahtfaktor von 0,9 (F₁ und F₂) für die Simulation einer Mehrlagenschweißung. Als Blechdicke d wurde 80 mm vorgesehen.

In den Tabelle 6 und 7 sind Ergebnisse von Kerbschlagbiegeversuchen an verschiedenen Blechen, die aus den Schmelzen A bis G sowie gemäß verschiedener der Walztafeln 1 bis 11 hergestellt und die wie oben erläutert zur Schweißsimulation behandelt worden sind.

Tabelle 6 zeigt die Kerbschlagbiegeversuchsergebnisse
- mit einer t8/5-Zeit von 500 s, die einem Energieeintrag von 35 kJ/mm entspricht, für einen Zyklus mit 1350 °C,
- mit einer t8/5-Zeit von 300 s, die einem Energieeintrag von 27 kJ/mm entspricht, für einen Zyklus mit 1350 °C,
- mit einer t8/5-Zeit von 200 s, die einem Energieeintrag von 22 kJ/mm entspricht, sowohl für einen Zyklus von 1350 °C als auch für zwei Zyklen, wobei der erste Zyklus bei 1350 °C und der zweite Zyklus bei 775 °C durchgeführt wird.

Tabelle 7 zeigt die Kerbschlagbiegeversuchsergebnisse
- mit einer t8/5-Zeit von 60 s, die einem Energieeintrag von 7 kJ/mm entspricht, sowohl für einen Zyklus von 1350 °C als auch für zwei Zyklen, wobei der erste Zyklus bei 1350 °C und der zweite Zyklus bei 750 °C durchgeführt wird, und
- mit einer t8/5-Zeit von 40 s, die einem Energieeintrag von 5 kJ/mm entspricht, sowohl für einen Zyklus von 1350 °C als auch für zwei Zyklen, wobei der erste Zyklus bei 1350 °C und der zweite Zyklus bei 775 °C durchgeführt wird.

Für die Bleche, die aus den erfindungsgemäßen Stählen hergestellt worden sind, ergeben sich für sämtliche Energieeinträge erheblich größere Kerbschlagenergien sowohl für den einen als auch für die zwei Zyklen sowie für die Mittelwerte aus den Versuchen.

Ergebnisse von Gefügeanalysen sind in Tabelle 8 dargestellt. Der Anteil an Großwinkelkorngrenzen der Bleche aus den erfindungsgemäßen Stählen ist abgesehen von dem Blech aus der Schmelze C nach Walztafel 6 geringer als bei den Blechen aus den Referenzstählen, aber für sämtliche Bleche > 50 %. Ferner ist die Partikeldichte von Partikeln mit einem Durchmesser von 0,5 µm - 2 µm bei den Blechen aus den erfindungsgemäßen Stählen kleiner als bei denjenigen aus den Referenzstählen und die Partikeldichte von Partikeln mit einem Durchmesser von 2 µm - 5 µm bei den Blechen aus den erfindungsgemäßen Stählen größer als bei denjenigen aus den Referenzstählen. Dementsprechend ist das Verhältnis der Partikeldichten von Partikeln mit einem Durchmesser von 0,5 µm - 2,0 µm zu denjenigen mit einem Durchmesser von 2 µm - 5 µm für die Bleche aus den erfindungsgemäßen Stählen kleiner als für diejenigen aus den Referenzstählen. Diese Ergebnisse zeigen, dass bei den Blechen aus dem erfindungsgemäßen Stahl Dank der Agglomerate die Anzahl an nichtmetallischen Einschlüssen im Größenbereich von 0,5 bis 2 µm, die aus den Al2O3-, MgO- und MnS-Bestandteilen gebildet sind und nicht in die Agglomerate aus der CaTiO3-Verbindung eingelagert sind, reduziert ist.

## Patentansprüche

1. Stahl, insbesondere TM Stahl, der folgende Zusammensetzung aufweist:
0,02 - 0,1 Gew.-% Kohlenstoff,
0,01 -0,1 Gew.-% Silizium,
0,60-2,00 Gew.-% Mangan,
> 0 und ≤ 0,01 Gew.-% Aluminium,
0,01 - 0,30 Gew.-% Kupfer,
0,01 - 0,60 Gew.-% Nickel,
0,01 - 0,30 Gew.-% Chrom,
0,005 - 0,050 Gew.-% Niob,
0,005 - 0,050 Gew.-% Titan,
0,0005 - 0,0050 Gew.-% Schwefel,
0,0010 - 0,0050 Gew.-% Kalzium,
≤ 0,0050 Gew.-% Sauerstoff,
≤ 0,010 Gew.-% Stickstoff,
≤ 0,02 Gew.-% Phosphor,
0 - 0,0050 Gew.-% Magnesium
0 - 0,0060 Gew.-% Vanadium
0 - 0,15 Gew.-% Molybdän
Rest: Eisen und herstellungsbedingte Verunreinigungen.

2. Stahl nach Anspruch 1,
**gekennzeichnet durch** zumindest einen der nachfolgenden Gehalte:
< 0,05 Gew.-% Kohlenstoff,
1,00- 1,70 Gew.-% Mangan,
≤ 0,1 Gew.-% Kupfer,
≤ 0,4 Gew.-% Nickel, vorzugsweise ≤ 0,2 Gew.-% Nickel
≤ 0,10 Gew.-% Chrom,
> 0,001 Gew.-% Sauerstoff,
0,001 - 0,0040 Gew.-% Schwefel.

3. Stahl nach Anspruch 1 oder 2,
**gekennzeichnet durch** eine, vorzugsweise feinkörnige, bainitische Gefügestruktur.

4. Stahl nach einem der Ansprüche 1 bis 3,
**gekennzeichnet durch** eine mittlere Korngröße von < 15 µm, vorzugsweise < 14 µm.

5. Stahl nach einem der Ansprüche 1 bis 4,
**gekennzeichnet durch** einen Anteil von Großwinkelkorngrenzen > 50 %, vorzugsweise > 60 %.

6. Stahl nach einem der Ansprüche 1 bis 5,
**gekennzeichnet durch** nichtmetallische Einschlüsse, vorzugsweise komplexe Agglomerate, die eine Matrix aus einer CaTiOs-Verbindung und darin eingelagerten Al₂O₃-, MgO- und MnS-Bestandteilen aufweist.

7. Stahl nach einem der Ansprüche 1 bis 6,
**dadurch gekennzeichnet,**
**dass** ein Verhältnis der Dichte von Partikeln aus nichtmetallischen Einschlüssen im Größenbereich von 0,5 bis 2 µm zur Dichte von Partikeln aus nichtmetallischen Einschlüssen im Größenbereich von 2 bis 5 µm kleiner als 5, vorzugsweise kleiner als 3, ist.

8. Stahl nach einem der Ansprüche 1 bis 7,
**dadurch gekennzeichnet,**
**dass** der Stahl, insbesondere ein Stahlbau-Konstruktionsstahl, als gegossenes und vorzugsweise gewalztes Halbezeug, vorzugsweise als Bramme oder als Blech vorliegt, wobei der Stahl vorzugsweise ein Offshore-Konstruktionsstahl ist, besonders bevorzugt zur Verwendung für ein Fundament einer Offshore-Windanlage oder für eine Bohrinsel.

9. Stahl nach einem der Ansprüche 1 bis 8,
**dadurch gekennzeichnet,**
**dass** der Stahl nach Behandlung mittels physikalischer Schweißsimulation der Grobkornzone mit einem Energieeintrag von 3,5 kJ/mm bis 30 kJ/mm, vorzugsweise mit einem Energieeintrag > 7 kJ/mm, besonders bevorzugt mit einem Energieeintrag > 15 kJ/mm, eine Kerbschlagarbeit von mindestens 75 J, vorzugsweise mindestens 100 J, besonders bevorzugt mindestens 130 J, aufweist, wobei die jeweilige Kerbschlagarbeit mittels Kerbschlagbiegeversuch nach Charpy bei - 40 °C oder bei - 20 °C, insbesondere gemäß der Norm DIN EN ISO 148-1:2017, ermittelt ist, wobei vorzugsweise bei - 40 °C für eine Schweißsimulation mit lediglich einem einzigen Zyklus und bei - 20 °C für eine Schweißsimulation mit zwei Zyklen ermittelt ist.

10. Stahl nach einem der Ansprüche 1 bis 8,
**dadurch gekennzeichnet,**
**dass** der Stahl nach Bearbeitung mittels Schweißens in einem Wärmeeinflussbereich des Schweißens oder mit einem Energieeintrag von 3,5 kJ/mm bis 30 kJ/mm, vorzugsweise mit einem Energieeintrag > 7 kJ/mm, besonders bevorzugt mit einem Energieeintrag > 15 kJ/mm, eine Kerbschlagarbeit von mindestens 75 J, vorzugsweise mindestens 100 J, besonders bevorzugt mindestens 130 J, aufweist, wobei die jeweilige Kerbschlagarbeit an einer beim Schweißen gebildeten Schmelzlinie der Schweißnaht mittels Kerbschlagbiegeversuch nach Charpy bei - 40 °C, insbesondere gemäß der Norm DIN EN ISO 148-1:2017 ermittelt ist.

11. Verfahren zur Herstellung von Stahl, insbesondere TM-Stahl, bei dem der Stahl mit folgender Zusammensetzung gebildet wird:
0,02 - 0,1 Gew.-% Kohlenstoff,
0,01 -0,1 Gew.-% Silizium,
0,60-2,00 Gew.-% Mangan,
> 0 und ≤ 0,01 Gew.-% Aluminium,
0,01 - 0,30 Gew.-% Kupfer,
0,01 - 0,60 Gew.-% Nickel,
0,01 - 0,30 Gew.-% Chrom,
0,005 - 0,050 Gew.-% Niob,
0,005 - 0,050 Gew.-% Titan,
0,0005 - 0,0050 Gew.-% Schwefel,
0,0010-0,0050 Gew.-% Kalzium,
0,0005 - 0,0050 Gew.-% Sauerstoff,
≤ 0,010 Gew.-% Stickstoff,
≤ 0,02 Gew.-% Phosphor,
0 - 0,0050 Gew.-% Magnesium
0 - 0,0060 Gew.-% Vanadium
0 - 0,15 Gew.-% Molybdän
Rest: Eisen und herstellungsbedingte Verunreinigungen.

12. Verfahren nach Anspruch 11,
**dadurch gekennzeichnet,**
**dass** im Stranggussverfahren zur Bildung eines Halbzeugs, insbesondere einer Bramme, abgegossen wird.

13. Verfahren nach Anspruch 11 oder 12,
**dadurch gekennzeichnet,**
**dass** das gebildete Halbzeug, insbesondere die Bramme, auf eine Temperatur zwischen 1100 und 1250 °C, vorzugsweise zwischen 1150 und 1200 °C, erwärmt wird.

14. Verfahren nach einem der Ansprüche 11 bis 13,
**dadurch gekennzeichnet,**
**dass** das gebildete Halbzeug, insbesondere die Bramme, in zumindest zwei Walzphasen thermomechanisch gewalzt wird, wobei der Umformgrad nach der ersten Phase vorzugsweise > 0,20 beträgt.

15. Verfahren nach einem der Ansprüche 11 bis 14,
**dadurch gekennzeichnet,**
**dass** das gebildete Halbzeug, insbesondere ein aus der Bramme gewalztes Blech, geschweißt wird, insbesondere mit einem Energieeintrag von 3,5 kJ/mm bis 30 kJ/mm, vorzugsweise mit einem Energieeintrag > 7 kJ/mm, besonders bevorzugt mit einem Energieeintrag > 15 kJ/mm.
